# EUROPÄISCHE PATENTSCHRIFT

(11) **EP 0 000 369 B1**
(45) Veröffentlichungstag und Bekanntmachung des Hinweises auf die Patenterteilung: **01.10.1980**
(21) Anmeldenummer: 78100304.1
(22) Anmeldetag: 05.07.1978
(51) Int. Cl.: B21C 37/08, B21C 37/26, F28F 1/36

(54) **Dünnwandiges Metallrohr, Verfahren zu seiner Herstellung und seine Verwendung**
Thin - walled metal tube, method for manufacturing it, and its application
Tube métallique à paroi mince, procédé de fabrication, et son utilisation

(30) Priorität: 08.07.1977 DE 2731027
(43) Veröffentlichungstag der Anmeldung: 24.01.1979
(73) Patentinhaber: ELPAG AG CHUR, CH-7001 Chur (CH)
(72) Erfinder: Bleckmann, Richard, Dr., A-5010 Salzburg (AT)
(74) Vertreter: Liedl, Gerhard, Dipl.-Phys.

## Beschreibung

Die Erfindung betrifft ein dünnwandiges Metallrohr, insbesondere für Verflüssiger von Kältegeräten, für die Bremsflüssigkeit in Kraftfahrzeugen, als Mantelrohr für elektrische Rohrheizkörper und für Lufterhitzer mit Niederdruckdampf, aus einem quer zu seiner Längsachse gebogenen Metallband, dessen Randbereiche miteinander verbunden sind und das mit einem Metalldraht oder Metallband in Wendelform umwickelt ist, sowie ein Verfahren zu seiner Herstellung.

Derartige Metallrohre sind aus der DE-PS 524 552 bekannt und werden dadurch hergestellt, daß man kontinuierlich ein Metallband durch Formwalzen laufen läßt, die ein Schlitzrohr bilden. Anschließend werden die Ränder des Bandes miteinander verschweißt. Wenn nicht andere technische Gründe für eine relativ große Wandstärke des Rohres und damit für einen großen Materialverbrauch sprechen, wird die Wandstärke des Rohres, also die Stärke des als Ausgangsprodukt verwendeten Metallbandes, auf den im Gebrauch auftretenden Radialdruck abgestimmt. Die axiale Belastung des Rohres ist im allgemeinen unkritisch, d.h. die Festigkeitsbeanspruchung des Rohres bei innerem Uberdruck ist in Längsrichtung des Rohres nur halb so groß wie in tangentialer Richtung.

Bei der Herstellung des Schlitzrohres müssen die Längskanten des Bandes durch Formwalzen so stark gegeneinander gedrückt werden, daß die Berührung bleibend ist, d.h. ein "Aufspringen" des Schlitzrohres soll verhindert werden. Dies ist jedoch nur möglich, wenn das Band gestaucht wird. Das Band muß also breiter sein als der Umfang des herzustellenden Rohres, um die durch die Stauchung auftretende Umfangsverkleinerung auszugleichen. Der Stauchungsgrad beträgt bei Bändern aus unlegiertem Stahl etwa 5%. Trotz des Stauchens treten unter der Hitzeeinwirkung beim Löten Veränderungen des Lötspaltes auf, die die Qualität der Lötung beeinträchtigen. Ohne Stauchung entsteht ein Schlitz, der relativ breit ist, z.B. mit einer Breite von 0,2-0,3 mm bei einem Band mit 0,5 mm Stärke aus unlegiertem Stahl. Ein derartiger Schlitz besitzt jedoch nicht die erforderliche Kapillarwirkung, um ein Lot anzusaugen.

Es ist weiterhin die Verwendung von nahtlosen Rohren bekannt. Dabei wird beispielsweise ein Kupferrohr im Strangpreßverfahren hergestellt, das dann auf den gewünschten Durchmesser und auf die gewünschte Wandstärke nachgezogen wird. Diese Rohre sind relativ teuer. Gemäß dem Verfahren der Erfindung wird bei gleichen oder überlegenen Eigenschaften eine Einsparung von über 30% gegenüber dieser Gattung von nahtlosen Rohren erziet.

Weiterhin sind nach dem sogenannten Bundy-Verfahren hergestellte Rohre bekannt. Bei diesem Verfahren wird ein unlegiertes Stahlband, das etwa doppelt so breit ist wie der Umfang des herzustellenden Rohres, galvanisch verkupfert. Das Stahlband wird dann in Form einer Doppelspirale gewickelt, d.h. die Wandstärke des fertigen Rohres ist doppelt so groß wie die Wandstärke des Ausgangsbandes. Anschließend erfolgt eine Verlötung in einem Lötofen, wobei das galvanisch aufgebrachte Kupfer als Lötmaterial dient. In einem nächsten Verfahrensschritt wird dann das Rohr im allgemeinen kalt nachgezogen und eventuell nochmals weichgeglüht. Der Vorteil der auf diese Weise hergestellten Bundy-Rohre gegenüber geschweißten Rohren liegt in der absoluten Dichtheit und damit Sicherheit. Allerdings sind diese Rohre relativ teuer, und zwar aufgrund der galvanischen Verkupferung und des aufwendigen Herstellungsverfahrens. Außerdem besteht der Nachteil, daß die Wandstärke des fertiggestellten Rohres doppelt so groß ist wie die Stärke des als Ausgangsmaterial dienenden Stahlbandes, so daß Rohre mit sehr kleinen Wandstärken nicht erzeugt werden können.

Aus der US-PS 1 882 151 ist es bekannt, ein Metallrohr aus zwei ineinandergesteckten Einzelrohren herzustellen. Jedes der beiden Einzelrohre ist aus einem quer zu seiner Längsachse gebogenen Metallband gefertigt. Die beiden ineinandergesteckten Rohre werden durch Schmelzen von Lötmaterialstreifen, die in den Zwischenraum zwischen den beiden ineinandergesteckten Rohren eingelegt sind, und durch Verfestigen des den gesamten Zwischenraum zwischen den beiden Rohren ausfüllenden geschmolzenen Lötmaterials miteinander verbunden, so daß sie ein einstückiges Metallrohr bilden.

Der Erfindung liegt nun die Aufgabe zugrunde, ein neues Verfahren zur Herstellung von dünnwandigen Metallrohren vorzuschlagen, bei dem eine hohe Sicherheit hinsichtlich der Dichtheit des Rohres und eine höhere Belastbarkeit des Rohres gegen Radialbeanspruchung erzielt werden. Weiterhin können je nach dem Verwendungszweck des Rohres besondere Vorteile erzielt werden, wie sie im folgenden noch beschrieben werden.

Die Merkmale des neuen Verfahrens ergeben sich aus dem Kennzeichenbegriff des Hauptanspruches. Bevorzugte Ausführungsformen sind in den Unteransprüchen beschrieben.

Es ist zwar bekannt, die Oberfläche eines fertiggestellten Rohres zur Vergrößerung der Wärmeabgabe durch hochkant auf ein Rohr aufgewickelte Rippen zu vergrößern. Als Beispiel hierfür seien die Rippenrohrheizkörper für Raumbeheizung erwähnt, bei denen auf ein nahtloses oder ein geschweißtes Rohr aus unlegiertem Stahl ein Band aus unlegiertem Stahl hochkant aufgewickelt wird. Eine Verbesserung der Wärmeabgabe wird in diesen Fällen jedoch nur erzielt, wenn für einen entsprechenden Wärmeübergang von dem Rohr auf das aufgewickelte Band Sorge getragen wird, d.h. es werden entsprechende Löt- oder Schweißarbeiten erforderlich.

Das Verfahren gemäß der Erfindung unterscheidet sich von derartigen Herstellungsverfahren dadurch, daß ein Metalldraht oder ein Metallband in Wendelform auf das Halbfertigprodukt aufgewickelt wird. d.h. bevor die Randbereiche des als Ausgangsprodukt dienenden Bandes miteinander verbunden werden. Durch das wendelförmige Aufwickeln mit bestimmter Vorspannung des Bandes oder Drahtes kann ein definierter Nahtspalt erzielt werden, und zwar ohne daß das Band durch die Formwalzen gestaucht wird. Der Nahtspalt hat die für ein Verlöten erforderliche Kapillarwirkung. Bei Bändern aus unlegiertem Stahl kann man nun vor dem Aufwickeln der Drahtwendel eine dünne Kupferfolie, beispielsweise von 3 mm Breite und 0,1 mm Dicke, auflegen. Die als Lot dienende Kupferfolie wird von der Drahtwendel gehalten. Erhitzt man nun das so hergestellte Halbfertigprodukt in einem Lötofen, bis die Kupferfolie schmilzt, dann wird das schmelzflüssige Kupfer unter der Kapillarwirkung in den Spalt hineingezogen und gleichzeitig die Metalldraht- oder die Metallbandwendel auf das Rohr aufgelötet, so daß nach Abkühlung das Rohr sauber und haltbar verschlossen ist. Die wesentlichen Vorteile dieses Herstellungsverfahrens liegen also in der Erzielung eines exakten Kapillarspaltes, in der genauen Dosierung des Lötmaterials und in der Tatsache, daß das Lötmaterial fest an der gewünschten Stelle von der Drahtwendel gehalten wird. Weiterhin ist gewährleistet, daß sich keine unerwünschten Veränderungen im Lötspalt durch die Hitzeeinwirkung im Lötofen ergeben.

Das Erhitzen des Schlitzrohres kann im kontinuierlichen Durchlauf zweistufig erfolgen wobei zuerst eine Hochfrequenzerhitzung und anschließend eine Strahlungsheizung unter Schutzgas zur Anwendung kommen.

Man kann nun, wenn dünnwandige Rohre hergestellt werden sollen, die keinem besonderen Innendruck ausgesetzt sind, die Wendel nach dem Verschließen des Spaltes abwickeln und auf einen neuen Rohrabschnitt wieder aufwickeln. Voraussetzung hierfür ist die Verwendung eines Wendeldrahtes, der mit dem entsprechenden Lot nicht bindet, z.B. wird bei der Herstellung eines unlegierten Stahlrohres mit Kupfer als Lot eine Wendel aus rostfreiem Stahl verwendet. In vielen Anwendungsfällen wird es jedoch günstig sein, die aufgewickelte Wendel auf dem Rohr zu belassen. Man wird in letzteren Fällen im allgemeinen auch dafür Sorge tragen, daß gleichzeitig mit dem Verschließen des Spaltes bei der Erhitzung im Lötofen auch die Wendel auf das Rohr aufgelötet wird. Auf diese Weise hergestellte Rohre haben bei entsprechender Dimensionierung, d.h. bei entsprechender Wahl des Durchmessers und der Steigung des aufgewickelten Wendeldrahtes, eine Festigkeit in Radialrichtung, die doppelt so hoch ist wie die Festigkeit in Axialrichtung. Bei gleichem Materialgewicht pro Längeneinheit liegt dementsprechend die radiale Druckbelastung eines so hergestellten Rohres wesentlich höher als diejenige eines üblichen Rohres.

Darüber hinaus ergeben sich jedoch noch eine Reihe von Vorteilen für spezielle Anwendungsgebiete.

Wenn das Rohr als Mantelrohr für einen Rohrheizkörper verwendet wird, dann läßt sich bei entsprechender Steigung der Wendel ohne weiteres eine Verdoppelung der wärmeabgebenden Oberfläche erzielen. Dies bedeutet, daß bei vergleichbarer Nennbelastung der Rohrheizkörper mindestens um ein Drittel verkürzt werden kann. Abgesehen von der stark ins Gewicht fallenden Verbilligung ist dabei zu berücksichtigen, daß bei den meisten Haushaltsgeräten der für den Rohrheizkörper zur Verfügung stehende Platz beschränkt ist. Wenn der Platz voll ausgenützt wird, kann das Gerät mit höheren Nennleistungen gefahren werden, so daß sich dementsprechend kürzere Aufheizzeiten ergeben.

Die Befestigung von Rohren oder Rohrheizkörpern an Halteblechen, Wasserdurchlaufrohren oder anderen Formkörpern war bisher problematisch. Aufgrund des relativ niedrigen Preises und der ausgezeichneten Wärmeleitfähigkeit werden oftmals Aluminium oder Alpminiumlegierungen verwendet. Bei diesen Materialien scheidet ein Verlöten meistens aus. Beim Elektroschweißen sind sehr starke Stromstärken erforderlich, da ja das Rohr in seiner ganzen Länge beispielsweise an dem Halteblech anliegen soll. Da der Rohrmantel von dem Schweißstrom durchflossen wird, besteht außerdem die Gefahr, daß der Rohrmantel beschädigt, d.h. aufgeschweißt wird. Bei den nach dem erfindungsgemäßen Verfahren hergestellten Rohren bildet die aufgewickelte Drahtwendel eine große Anzahl von im Abstand voneinander angeordneten Schweißstellen, so daß sozusagen selbsttätig eine Punktnahtschweißung erzielt wird. Der Schweißstrom fließt überwiegend durch die Wendel, so daß eine Beschädigung des Mantelrohres ausgeschlossen ist.

Eine weitere Befestigungsmöglichkeit der Rohre besteht darin, daß das Rohr in einer Presse auf das Halteblech oder auf den Formkörper aufgepreßt wird. Die anliegenden Wendelabschnitte dringen dabei senkrecht in das Material des Haltebeeches ein, Das Material muß dabei seitlich, d.h. in axialer Richtung des Rohres, ausweichen und wird hinter den größten Querschnitt des benachbarten Drahtwendelabschnittes eingedrückt. Auf diese Weise wird ein Verankerungseffekt erzielt. Die aufgepreßten Rohre lassen sich auch unter Anwendung großer Kräfte nicht wieder von dem Halteblech lösen.

Die aufgelötete Wendel läßt sich auch in anderer Weise für die Befestigung heranziehen, da es sich doch praktisch um ein Rohr mit einem aufgelöteten Gewinde handelt. Soll ein derartiges Rohr z.B. in einer Behälterwand befestigt werden, dann sind lediglich zwei Sondermuttern erforderlich, welche ein zu der aufgelöteten Wendel passendes Innengewinde tragen. Wird zumindest eine dieser Muttern konisch ausgebildet, dann kann in den Konus ein Gummiring eingelegt werden, der vom Konus, vom Rohr und vonder Behälterwand eingeschlossen ist und eine abgedichtete Durchführung ermöglicht. Sollen zwei derartige Rohre miteinander verbunden werden, dann kann dies mit Hilfe einer Muffe mit durchgehendem Gewinde erfolgen. Dabei müssen die zu verbindenden Rohre gegeneinander verdreht werden. Ist dies nicht möglich, dann muß jeweils ein Rohr mit rechtsgängiger Wendel mit einem Rohr mit linksgängiger Wendel mittels einer Muffe mit Links- und Rechtsgewinde verbunden werden.

Die nachfolgenden Beispiele dienen der weiteren Erläuterung des Verfahrens gemäß der Erfindung.

### Beispiel 1

Ein Band aus sauerstoffreiem Kupfer mit einer Stärke von 0,5 mm wird mittels Formwalzen zu einem Schlitzrohr mit 8 mm Durchmesser gebogen. Es wird ein Kupferdraht mit 1 mm Durchmesser wendelförmig auf das Schlitzrohr gewickelt, wobei die Steigung 2 mm beträgt. Gleichzeitig mit dem Aufwickeln wird ein Band aus Kupferlot von 3 mm Breite und 0,1 mm Dicke zwischen die Wendel und das Schlitzrohr eingelegt. Anschließend wird das Rohr gegebenenfalls im kontinuierlichen Durchlauf in einem Lötofen erhitzt, wobei aufgrund der Kappillarwirkung das schmelzende Kupferlot in den Spalt des Schlizrohres einfließt und diesen verschließt. Außerdem wird dabei die Wendel mit dem Rohr verlötet.

Das Rohr hätte ohne die Drahtwendel eine Oberfläche von 250 mm² je cm Länge. Die Oberfläche des aufgewickelten Drahtes beträgt 450 mm² je cm Rohrlänge. Hiervon sind unter Annahme einer Lotbreite von 0,2 mm 60 mm² für die Lötstelle abzuziehen. Die Oberfläche des Rohres wird somit durch die Wendel von 250 mm² je cm auf 640 mm² vergrößert.

Eine weitere Vergrößerung der Oberfläche kann erzielt werden, wenn unter Drehen des Rohres der aufgewickelte Draht flachgewalzt wird.

### Beispiel 2

Verflüssiger, also Kondensatoren von Kühlschränken bestehen aus einem unlegierten Stahlrohr, welches mäanderförmig gebogen wird und an dem zwecks Vergrößerung der Oberfläche im Abstand angeordnete Drähte oder Blechrippen aus unlegiertem Stahl quer über die Mäanderwicklungen wärmeleitend befestigt werden. Zum Korrosionsschutz wird das ganze Gebilde feuerverzinkt und dann lackiert. Im Inneren herrscht ein Betriebsdruck von max. etwa 16 atü und dementsprechend muß das Rohr dimensioniert sein.

Erfindungsgemäß wird ein Band aus unlegiertem Stahl mit einer Stärke von 0,5 mm in Formwalzen zu einem Schlitzrohr von 6 mm Außendurchmesser gebogen. Ein Draht aus verkupfertem, unlegiertem Stahl mit 1,2 mm Durchmesser wird wendelförmig mit einer Steigung von 2,2 mm auf das Schlitzrohr gewickelt. Gleichzeitig wird ein Kupferband von 7 mm Breite und 0,1 mm Dicke zwischen die Wendel und das Schlitzrohr eingelegt. Anschließend wird das Rohr gegebenenfalls in kontinuierlichem Durchlauf in einem Lötofen erhitzt, wobei aufgrund der Kapillarwirkung das geschmolzene Kupfer aus dem Kupferband in den Spalt des Schlitzrohres einfließt und diesen verschließt. Außerdem wird dabei die Wendel mit dem Rohr verlötet und wegen des Überschusses an Lötmittel eine Verkupferung erzielt, welche als Korrosionsschutz dient. Besonders vorteilhaft ist es für diesen Fall, anstelle von blankem, unlegiertem Stahldrahlt für die aufgewickelte Wendel einen galvanisch verkupferten Stahldraht, d.h. einen sogenannten Heftklammerdraht, zu verwenden.

Das so hergestellte Rohr wird z.B. mäanderförmig gebogen und der Verdampfer ist damit fertig. Abgesehen von der wesentlich einfacheren Herstellung wird infolge der besonders günstigen wärmeabgebenden Oberfläche die Rohrlänge um etwa ein Viertel bei gleichem Effekt verkleinert, womit eine wesentliche Materialeinsparung verbunden ist. Eine weitere Einsparung ergibt sich dadurch, daß die Rohrwandstärke kleiner gehalten werden kann, da das Rohr ja in Tangentialrichtung durch die umwickelte Wendel gegen den inneren Überdruck widerstandsfähiger ist.

### Beispiel 3

Ein Wendelrohr, welches genauso hergestellt ist, wie im Beispiel 2 beschrieben, jedoch mit einem Wendeldrahtdurchmesser von 0.8 mm, wird als Mantelrohr eines elektrischen Rohrheizkörpers verwendet. Nach zentriertem Einbringen der Heizwendel wird der übrigbleibende Raum im Inneren des Rohres mit Magnesiumoxid unter Vibration gefüllt. Zur Vorverdichtung wird dann das Rohr flachgepreßt und kreisringförmig gebogen. Das so gebogene Rohr wird in ein Gesenk eingelegt und gegen den Boden eines aus Aluminium hergestellten Fettbackgerätes mit einem Druck von 5 t je cm² gepreßt. Dabei dringen die anliegenden Wendelabschnitte senkrecht in das Aluminiumbodenblech ein; dabei fließt das Aluminium in axialer Richtung des Rohrheizkörpers und wird hinter den größten Querschnitt des benachbarten Drahtwendelabschnittes eingedrückt. Auf diese Weise wird ein Verankerungseffekt erzielt, so daß der aufgepreßte Rohrheizkörper auch unter Anwendung großer Kräfte nicht vom Aluminiumboden zu lösen ist.

In dem gewählten Beispiel hat der Boden des Fettbackgerätes einen Außendurchmesser von 220 mm, der ringförmige Rohrheizkörper hat einen mittleren Durchmesser von 180 mm und eine Gesamtlänge von 450 mm. Der Rohrmantel besteht aus unlegiertem Stahl mit einer Wandstärke von 0,5 mm, der Wendeldraht ist ebenfalls aus unlegiertem Stahl mit einem Durchmesser von 0,6 mm, die Wendelsteigung beträgt 2 mm. Der Außendurchmesser des Rohres ohne Berücksichtigung der Wendel beträgt 8 mm.

Flachgepreßt wird auf eine Dicke von 6,5 mm; das Aufpreßwerkzeug hat ein Halbrundprofil. Nach dem Aufpressen mit einem Druck von 220 t ist die mit dem Aluminiumboden in Kontakt stehende Fläche eben, das Rohr hat dort eine Breite von 9 mm.

Temperaturwechselversuche im Bereich zwischen 150 und 250°C haben gezeigt, daß bis zu einer Belastung in der Berührungsfläche von 80 W/cm² die Temperaturdifferenz zwischen Rohrheizkörper und Aluminiumboden konstant bleibt. Somit ist eine ausreichende Sicherheit gegeben, weil in der Praxis die Belastung in der Verbindungsebene bei etwa 30 W/_{CM}² der Höchstfall ist.

### Beispiel 4

Paneelheizkörper zur elektrischen Raumheizung werden in den meisten Fällen mit Heizelementen in Form von U-förmig gebogenen elektrischen Rohrheizkörpern ausgestattet. Diese liegen zwischen zwei das Gehäuse bildenden Blechplatten und geben die Wärme an diese durch Strahlung ab. Als Rohrmaterial wird aus Kostengründen unlegierter Stahl verwendet. Dies ist jedoch nur bis zu einer Leistung von etwa 500 W je Rohrheizkörper möglich, weil bei höheren Leistungen das Wechselstrombrummgeräusch so stark wird, daß dies stört. Es müssen bei höheren Leistungen Rohrheizkörper mit unmagnetischem. austhenitischem Chromnickelstahlmantel verwendet werden, die teurer sind.

Für diesen Zweck wird nun aus einem unlegierten Stahlband mit einer Stärke von, 0,4 mm in Formwalzen ein Schlitzrohr mit 8 mm Außendurchmesser erzeugt. Ein Draht aus Chromstahl mit 18% Chrom mit 0,3 mm Durchmesser wird wendelförmig mit einer Steigung von 4 mm auf das Schlitzrohr gewickelt. Gleichzeitig wird ein Kupferband von 2 mm Breite und 0,1 mm Dicke zwischen die Wendel und das Schlitzrohr eingelegt. Anschließend wird das Rohr gegebenenfalls in kontinuierlichem Durchlauf in einem Lötofen erhitzt, wobei aufgrund der Kapillarwirkung das geschmolzene Kupfer aus dem Kupferband in den Spalt des Schlitzrohres einfließt und diesen verschließt.

Im Anschluß daran wird der Wendeldraht aus Chromstahl wieder abgewickelt und kann neuerdings verwendet werden. Chromstahl verlötet sich nicht mit dem unlegierten Stahl bei Verwendung von Kupferlot. Produkt ist ein Mantelrohr für einen Rohrheizkörper, bei welchem infolge Unterbrechung des Magnetflusses ein wesentlich kleineres Wechselstrombrummgeräusch entsteht, so daß man praktisch alle bei Paneelheizkörpern vorkommenden Leistungen auf diese Weise herstellen kann.

### Beispiel 5

Ein Wendelrohr, welches genauso hergestellt ist wie im Beispiel 2 beschrieben, jedoch mit einem Wendeldrahtdurchmesser von 0,5 mm und einer Steigung von 3 mm sowie einer Kupferbandbreite von 5 mm, dient als Förderrohr für die Bremsflüssigkeit von Kraftfahrzeugen. In einem derartigen Bremssystem wechseln Stahlrohre mit Schläuchen aus Gummi, Kunststoff oder dgl. ab. Bei der Verbindungsstelle des Rohres mit dem Schlauch wird das Schlauchende auf das Rohrende geschoben und mit einem Schlauchbinder befestigt. Wie praktische Versuche gezeigt haben, ist diese Übergangsstelle trotz der aufgelöteten Wendel absolut dicht und sie hat sogar gegenüber einem glatten Rohr den Vorteil, daß ein Abziehen des Schlauches vom Rohr wegen der Verankerungswirkung der Wendel nicht möglich ist, solange der Schlauchbinder angezogen ist.

Auf den Zeichnungen zeigen:
Figur 1 schaubildlich ein Schlitzrohr mit Drahtwendel vor dem Verlöten;
Figur 2 einen Querschnitt einer abgewandelten Ausführungsform eines Schlitzrohres;
Figur 3 einen Querschnitt einer weiterhin abgewandelten Ausführungsform und
Figur 4 einen Querschnitt einer dritten abgewandelten Ausführungsform.

Bei der in Fig. 1 dargestellten Ausführungsform wurde ein Metallband 1, z.B. aus unlegiertem Stahl, durch Formwalzen zu einem Schlitzrohr gebogen. Auf das Schlitzrohr wird in die Nähe des Spaltes 2 ein Kupferband 3 aufgelegt. Weiterhin wird ein Draht aus verkupfertem unlegiertem Stahl unter Vorspannung wendelförmig aufgewickelt, so daß eine Drahtwendel 4 entsteht.

Spezielle Abmessungen, berechnet auf einen Innendruck von etwa 50 atü, sind folgende:

Bei dem Spalt 2 handelt es sich um einen Kapillarspalt. Er ist in der Zeichnung aus Übersichtlichkeitsgründen breiter als in der Wirklichkeit dargestellt.

Wenn ein derartig vorbereitetes Rohr im kontinuierlichen Durchlauf in einem Lötofen erhitzt wird, dann schmilzt das Kupferband 3. Das geschmolzene Kupfer fließt in den Spalt 2 ein, und zwar aufgrund der Kapillarwirkung desselben und verschließt diesen. Außerdem wird die Wendel mit dem Rohr verlötet. Durch das überschüssige Lötmittel wird eine Verkupferung der Wendel erzielt, welche als Korrosionsschutz dient.

Bei der in Fig. 2 dargestellten Ausführungsform wurden die Randbereiche 5 des Metallbandes 1 senkrecht abgewinkelt. Die einander entgegengerichteten Flächen der Randbereiche 5 werden von der nicht dargestellten Drahtwendel 4 aufeinandergedrückt. Auf diese Weise entsteht ein tieferer Spalt 2 mit einer entsprechend gesteigerten Festigkeit der Nahtverbindung.

Wenn eine Verbesserung der Wärmeübertragung, z.B. von einem im Rohrinneren strömenden Medium, auf die Rohraußenfläche erwünscht ist, dann kann, wie in Fig. 3 dargestellt, ein Metallband verwendet werden, das erheblich breiter ist als der Durchmesser des herzustellenden Rohres. Die Randbereiche des Rohres werden bei 6 und 7 zweimal abgewinkelt, so daß einerseits ein Spalt 2 der erwünschten Tiefe gebildet wird, daß jedoch andererseits Lappen 8 entstehen, die sich weit in das Rohrinnere erstrecken. Durch die Lappen 8 wird das durchströmende Medium in einer laminaren Strömung gehalten und dementsprechend Turbulenzen vermieden. Der Warmeübergang auf die Außenfläche des Rohres wird wesentlich gesteigert.

Die in Fig. 3 dargestellte Ausführungsform ist auch besonders vorteilhaft bei Anwendungsgebieten, bei denen Wärme von der Rohraußenfläche nach innen übertragen werden soll, z.B. wenn im Inneren des Rohres eine schlecht wärmeleitende Flüssigkeit gefördert wird, welche erhitzt werden soll. Bei Temperaturmeß- oder Regelgeräten, z.B. bei Flüssigkeitsthermostaten, kann durch die in das Rohrinnere abstehenden Lappen 8 die Ansprechgeschwindigkeit wesentlich verbessert werden. Selbstverständlich wird ebenfalls die Kühlung von strömenden Medien erheblich verbessert.

Bei der in Fig. 4 dargestellten Ausführungsform wurde das Metallband so gebogen, daß eine Überlappungsstelle bei 9 gebildet wird. Der innenliegende Randbereich hat nach wie vor das Bestreben, sich etwas aufzubiegen. Der außenliegende Randbereich wird von der nicht dargestellten Wendel 4 auf den inneren Randbereich aufgedrückt. Es wird auf diese Weise ebenfalls ein definierter Kapillarspalt gebildet.

Mit dem Verfahren gemäß der Erfindung werden also Rohre einer hohen Qualität erzielt. Die Draht- oder Bandwendel gewährleistet, daß unter der Hitzeeinwirkung beim Verlöten keine Veränderungen - auch nicht im Bereich von weit unter 1/10 mm - auftreten können, so daß eine äußerst exakte, gleichmäßige Naht erzielt wird.

## Patentansprüche

1. Verfahren zur Herstellung von dünnwandigen Metallrohren, bei dem ein Metallband im kontinuierlichen Durchlauf durch geeignete Formwerkzeuge quer zu seiner Längsachse gebogen wird, dadurch gekennzeichnet, daß zwecks Erzielung eines definierten Spaltes das Rohr vor dem Verbinden der Randbereiche mit einem Metalldraht oder einem Metallband in Wendelform umwickelt wird, daß das Verschließen des Spaltes zwischen den Randbereichen des gebogenen Metallbandes selbsttätig durch Hitzeeinwirkung auf einen entsprechenden Abschnitt des umwickelten Rohrgebildes und ein Lot bewirkt wird, wobei unter Ausnutzung der Spaltkapillarwirkung ein bei der Abkühlung erstarrendes Verbindungsmittel den Spalt ausfüllt und unter der Hitzeeinwirkung gleichzeitig die Metalldraht- oder die Metallbandwendel auf das Rohr aufgelötet wird.

2. Verfahren nach Anspruch 1, bei dem je eine oder beide Seitenbereiche des Metall- _{'}bandes abgewinkelt werden, so daß in das Rohrinnere abstehende Randstreifren (5, 8) gebildet werden.

3. Verfahren nach Anspruch 2, bei dem die Seitenbereiche zweimal abgewinkelt sind, so daß die Randstreifen (8) sich über mehr als den Radius des Rohres in das Rohrinnere erstrecken.

4. Verfahren nach einem der Ansprüche 1 bis 3, bei dem die Seitenkanten des Metallbandes (1) abgeschrägt werden, so daß ein schräg zum Durchmesser des Rohres verlaufender Lötspalt entsteht, dessen Länge größer ist als die Stärke des Metallbandes.

5. Verfahren nach einem der Ansprüche 1 bis 4, bei dem durch die Metalldraht- oder Metallbandwendel (4), die einen kleineren Wärmeausdehnungskoeffizienten als das Material des gebogenen Metallbandes (1) besitzt, eine mit steigender Temperatur größer werdende Gegenkraft in radialer Richtung auf das Rohr ausgeübt wird.

6. Verfahren nach einem der Ansprüche 1 bis 5, bei dem die Metalldraht- oder Metallbandwendel (4) mit einem Lötmaterial überzogen wird.

7. Verfahren nach einem der Ansprüche 1 bis 6, bei dem zumindest die die Außenseite des Rohres bildende Fläche des Metallbandes (1) mit einem Überzug aus einem Lötmaterial versehen wird.

8. Verfahren nach einem der Ansprüche 1 bis 7 bei dem zusammen mit dem Metalldraht oder der Metallbandwendel (4) ein Folienstreifen oder ein Draht aus dem Verbindungsmittel auf die Außenseite des halbfertigen Rohrgebildes aufgebracht wird, der unter Hitzeeinwirking schmilzt und in den Spalt einfließt.

9. Verfahren nach einem der Ansprüche 1 bis 8, bei dem die Metallbandwendel (4) ein Flachdraht mit dem schmalen Querschnitt in axialer Richtung und dem breiten Querschnitt in radialer Richtung des Rohres ist.

10. Verfahren nach einem der Ansprüche 1 bis 9, bei dem ein unmagnetisches Lot zum Verschließen des Spaltes verwendet wird, so daß Wechselstromgeräusche bei elektrischen Rohrheizkörpern mit einem Rohrmantel aus ferromagnetischen Werkstoffen infolge Unterbrechung des Magnetflusses verringert werden.

11. Verfahren nach einem der Ansprüche 1 bis 10, bei dem das Rohr mit der aufgelöteten Wendel an einem Halteblech, an einem anderen Rohr oder an einem Formkörper mittels Punktschweißung befestigt wird, wobei die punkförmig im Steigungsabstand anliegenden Teile der Wendel als Schweißbuckel wirken und die Wendel den Schweißstrom von dem Rohrmantel fernhält.

12. Verfahren nach einem der Ansprüche 1 bis 11, bei dem die auf das Rohr aufgelötete Wendel in ein weicheres Halteblech oder einen anderen Formkörper eingepreßt wird, wobei durch die Abstützung an der benachbarten Wendelwicklung das Material des Haltebleches oder des Formkörpers hinter den größten Durchmesser des Wendeldrahtes eingepreßt wird und so eine Verankerung erzielt wird.

13. Verfahren nach einem der Ansprüche 1 bis 12, bei dem das Rohr mit der schraubenförmig aufgelöteten Wendel in eine Behälterwandöffnung, eine Verbindungsmuffe mit Innengewinde oder in ein Halteblech eingeschraubt wird.

14. Verfahren nach Anspruch 1, bei dem die Wendel dem Verschließen des Spaltes von dem Rohr abgewickelt wird und auf einen noch nicht verschlossenen Rohrabschnitt wieder aufgewickelt wird.

15. Verfahren nach einem der Ansprüche 1 bis 14, bei dem die Randbereiche des Metallbandes in Überlappung gebracht werden und durch die Vorspannung der aufgewickelten Draht- oder Bandwendel ein definierter Überlappungsbereich eingestellt wird.

16. Verfahren nach einem der Ansprüche 1 bis 15, bei dem die Erhitzung des Schlitzrohres im kontinuierlichen Durchlauf zweistufig zuerst unter Anwendung einer Hochfrequenzerhitzung und anschließend unter Anwendung einer Strahlungsheizung unter Schutzgas erfolgt.

17. Verfahren nach einem der Ansprüche 1 bis 16, bei dem über das Ende des mit einer Metalldrahtwendel oder Metallbandwendel versehenen Rohres das Ende eines Schlauches aus einem plastichen oder elastischen Material geschoben wird und das plastiche oder elastische Material, vorzugsweise mittels eines Schlauchbinders, in die Metalldraht- oder die Metallbandwendel eingedrückt wird.

18. Verwendung eines Metallrohres nach einem der Ansprüche 1 bis 17 bei Druckflüssigkeitssystemen vorzugsweise von Kraftfahrzeuggen.

19. Verwendung eines Metallrohres nach einem der Ansprüche 1 bis 17 bei der Herstellung von Verflüssiger von Kältegeräten.

20. Verwendung eines Metallrohres nach einem der Ansprüche 1 bis 17 bei der Herstellung von Rohrheizkörperanordnungen und Geräte mit Rohrheizkörpern.

21. Verwendung eines Metallrohres nach einem der Ansprüche 1 bis 17 bei Lufterhitzergeräten und -einrichtungen.

## Revendications

1. Procédé de fabrication de tubes métalliques à paroi mince, selon lequel une bande métallique est incurvée en passage continu transversalement à son axe longitudinal à l'aide d'outils à profiler appropriés, caractérisé en ce que, pour obtenir une fente définie, on enroule en spirale sur le tube, avant de réunir les zones de bord, un fil ou un ruban métallique, on provoque automatiquement l'obturation de la fente entre les zones de bord de la bande métallique incurvée par l'action de la chaleur sur une portion correspondante de la structure de tube entourée et on provoque également un brasage, une substance de liaison durcissant au refroidissement remplissant alors la fente par l'effet de capillarité, et la spirale de fil ou de ruban métallique étant en même temps brasée sur le tube sous l'effet de la chaleur.

2. Procédé selon la revendication 1, caractérisé en ce qu'une zone marginale de la bande métallique, ou les deux zones, sont coudées de façon à former des rebords (5,8) en saillie à l'intérieur du tube.

3. Procédé selon la revendication 2, caractérisé en ce que les zones marginales sont coudées deux fois, de sorte que les rebords (8) s'étendent à l'intérieur du tube sur une longueur supérieure au rayon.

4. Procédé selon l'une quelconque des revendications 1 à 3, caractérisé en ce que les arêtes latérales de la bande métallique (1) sont biseautées de sorte qu'il en résulte une fente de brasage s'étendant en oblique par rapport au diamètre du tube, fente dont la longueur est plus grande que l'épaisseur de la bande métallique.

5. Procédé selon l'une quelconque des revendications 1 à 4, caractérisé en ce que, grâce à la spire de fil métallique ou de ruban métallique (4) qui a un coefficient de dilatation thermique inférieur à celui de la matière de la bande métallique incurvée (1), une force opposée, qui augmente en même temps que la température augmente, est exercée sur le tube dans le sens radial.

6. Procédé selon l'une quelconque des revendications 1 à 5, caractérisé en ce que la spirale de fil ou de ruban métallique (4) est re- couverte d'une matière de brasage.

7. Procédé selon l'une quelconque des revendications 1 à 6, caractérisé en ce que au moins la surface de la bande métallique (1) constituant le côté extérieur du tube est pourvue d'un revêtement en matière de brasage.

8. Procédé selon l'une quelconque des revendications 1 à 7, caractérisé en ce qu'on applique, sur le côté extérieur de la structure de tube semi-finie, en même temps que la spirale de fil ou de ruban métallique (4), une bande de feuille ou un fil constitué par la substance de liaison, cette feuille ou ce fil fondant sous l'action de la chaleur et s'écoulant dans la fente.

9. Procédé selon l'une quelconque des revendications 1 à 8, caractérisé en ce que la spirale de ruban métallique (4) est un fil plat dont la section transversale étroite est dans le sens axial du tube et la section transversale large, dans le sens radial.

10. Procédé selon l'une quelconque des revendications 1 à 9, caractérisé en ce qu'on utilise une matière de brasage non magnétique pour obturer la fente, de sorte qu'on réduit les ronflements du courant alternatif dans les éléments chauffants tubulaires électriques ayant un tube de protection en substance ferromagnétique, par suite de l'interruption du flux magnétique.

11. Procédé selon l'une quelconque des revendications 1 à 10, caractérisé en ce que le tube avec la spirale brasée dessus est fixé sur une plaque support, sur un autre tube ou sur un corps moulé, par une soudure par points, les parties de la spirale se trouvant au contact, selon l'écartement du pas, agissant en tant que bossages de soudage et la spirale tenant le courant de soudure éloigné de la surface due tube.

12. Procédé selon l'une quelconque des revendications 1 à 11, caractérisé en ce que la spirale brasée sur le tube est pressée dans une plaque de tôle support plus molle ou dans un autre corps moulé, la matière de la plaque support, ou du corps moulé étant pressée derrière le plus grand diamètre du fil spiral, du fait que la plaque support s'appuie sur l'enroulement spiral adjacent, ce qui procure un ancrage.

13. Procédé selon l'une quelconque des revendications 1 à 12, caractérisé en ce que le tube avec la spirale brasée dessus est vissé dans un orifice de paroi de récipient, dans un manchon de liaison à un filetage intérieur ou dans une plaque de tôle support.

14. Procédé selon la revendication 1, caractérisé en ce que la spirale est déroulée du tube après obturation de la fente et est à nouveau enroulée sur une portion de tube qui n'est pas encore fermée.

15. Procédé selon" l'une guelconque des revendications 1 à 14, caractérisé en ce que les zones marginales de la bande métallique sont amenées à se chevaucher, et une zone de chevauchement définie est ajustée par la précontrainte de la spirale de fil ou de ruban enroulée.

16. Procédé selon l'une quelconque des revendications 1 à 15, caractérisé en ce que le chauffage du tube fendu s'effectue en passage continu en deux étapes, d'abord en utilisant un chauffage à haute fréquence et, ensuite, en utilisant un chauffage par rayonnement sous gaz protecteur.

17. Procédé selon l'une quelconque des revendications 1 à 16, caractérisé en ce que sur l'extrémité du tube munie de la spirale de fil ou de ruban métallique est enfilée l'extrémité d'un tuyau souple en matière plastique ou élastique, et la matière plastique ou élastique est pressée dans la spirale de fil ou de ruban métallique, de préférence au moyen d'un collier de serrage.

18. Utilisation d'un tube métallique obtenu par le procédé selon l'une quelconque des revendications 1 à 17, dans des systèmes de liquides sous pression, de préférence sur des véhicules à moteur.

19. Utilisation d'un tube métallique obtenu par le procédé selon l'une quelconque des revendications 1 à 17 pour fabriquer des condenseurs dans des appareils de réfrigération.

20. Utilisation d'un tube métallique obtenu par le procédé selon l'une quelconque des revendications 1 à 17 pour la fabrication d'agencements d'éléments chauffants tubulaires.

21. Utilisation d'un tube métallique obtenu par le procédé selon l'une quelconque des revendications 1 à 17, pour des appareils ou des dispositifs de réchauffage d'air.

## Claims

1. A method for producing thin-walled metal tubes, in which a continuously passing metal tape is bent across its longitudinal axis by suitable shaping tools, characterised by winding a metal wire or a metal tape around the tube in helical form before joining the edge regions to achieve a defined gap and automatically effecting the closing of the gap between the edge regions of the bent metal tape by the action of heat on an appropriate section of the wound tubular structure and a solder, wherein a bonding agent, which solidifies on cooling, fills the gap utilizing the gap capillary effect and the metal wire helix or the metal tape helix is simultaneously soldered onto the tube under the action of the heat.

2. A method according to claim 1, in which one or both side portions of the metal tape are bent, so that edge strips (5, 8) projecting into the inside of the tube are formed.

3. A method according to claim 2, in which the side portions are bent twice, so that the edge strips (8) extend beyond the radius of the tube into the inside of the tube.

4. A method according to any one of claims 1 to 3, in which the side edges of the metal tape (1) are bevelled, so that a soldering gap extending obliquely to the diameter of the tube is formed, having a length greater than the thickness of the metal tape.

5. A method according to any one of claims 1 to 4, in which a counterforce increasing with rising temperature is exerted in radial direction on the tube by the metal wire or metal tape helix (4), which has a smaller coefficient of thermal expansion than the material of the bent metal tape (1).

6. A method according to any one of claims 1 to 5, in which the metal wire or metal tape helix (4) is coated with a soldering material.

7. A method according to any one of claims 1 to 6, in which at least the area of the metal tape (1) forming the outer side of the tube is provided with a coating of a soldering material.

8. A method according to any one of claims 1 to 7, in which a foil strip or a wire made of the bonding agent is applied to the outer side of the half-finished tubular structure together with the metal wire or metal tape helix (4), said metal wire or metal tape helix melting under the effect of heat and flowing into the gap.

9. A method according to any one of claims 1 to 8, in which the metal tape helix (4) is a flat wire with its narrow diameter in axial direction and its wide diameter in radial direction of the tube.

10. A method according to any one of claims 1 to 9, in which a non-magnetic solder is used for closing the gap, so that alternating current noise is reduced in electric tubular heaters having a tube wall made of ferromagnetic materials as a result of an interruption of the magnetic flux.

11. A method according to any one of claims 1 to 10, in which the tube with the soldered-on helix is fastened to a supporting sheet, another tube or a shaped body by means of spot welding, wherein the point-shaped portions of the helix abutting at pitch-intervals act as welding-bulges and the helix keeps the welding current away from the tube wall.

12. A method according to any one of claims 1 to 11, in which the helix soldered onto the tube is pressed into a softer supporting sheet or another shaped body, wherein the material of the supporting sheet or the shaped body is pressed in behind the greatest diameter portion of the helix wire because of the support at the neighbouring helix winding and an anchorage is thus obtained.

13. A method according to any one of claims 1 to 12, in which the tube with the helix soldered on in screw-shape is screwed into a container wall opening, a connecting sleeve with an inner thread or a supporting sheet.

14. A method according to claim 1, in which the helix is unwound from the tube after the gap has been closed and is rewound onto an as yet unclosed tube section.

15. A method according to any one of claims 1 to 14, in which the edge regions of the metal tape are overlapped and a defined overlapping region is achieved by means of the biasing tension of the wound-on wire or tape helix.

16. A method according to any one of claims 1 to 15, in which the heating of the slit tube takes place in two steps during continuous passage, first by application of high frequency heating and subsequently by application of radiation heating under protective gas.

17. A method according to any one of claims 1 to 16, in which the end of a hose of plastic or elastic material is slid onto the end of the tube provided with a metal wire helix or metal tape helix and the plastic or elastic material is pressed into the metal wire or metal tape helix, preferably by means of a hose clamp.

18. Use of a metal tube according to any one of claims 1 to 17 in hydraulic fluid systems, preferably of motor vehicles.

19. Use of a metal tube according to any one of claims 1 to 17 in the production of refrigeration appliances.

20. Use of a metal tube according to any one of claims 1 to 17 in the production of tubular heater arrangements and appliances with tubular heaters.

21. Use of a metal tube according to any one of claims 1 to 17 in air-heater appliances and equipment.
